# EUROPÄISCHE PATENTANMELDUNG

(11) **EP 0 374 750 A1**
(43) Veröffentlichungstag der Anmeldung: **27.06.1990**
(21) Anmeldenummer: 89123223.3
(22) Anmeldetag: 15.12.1989
(51) Int. Cl.: C23C 4/18

(54) **Schutzbelag**

(30) Priorität: 22.12.1988 CS 8579/88
(71) Anmelder: NAREX PRAHA, STATNI PODNIK, Prag 10 (CS)
(72) Erfinder: Celis, Eduard, Lázne Belohrad (CS); Kluz, Bohuslav, Lázne Belohrad (CS); Bálek, Milon, Dipl.-Ing., Ostrava 1 (CS)
(74) Vertreter: Beetz & Partner Patentanwälte

(57) **Zusammenfassung**

Gegenstand der Erfindung ist ein mehrschichtiger Schutzbelag für die Oberflächen von Arbeitsmaschinen und Gerätschaften, die in explosionsfähiger Atmosphäre, z.B. in Grubenbauen, eingesetzt werden. Zur Vermeidung von Schlagfunken und zur sicheren Erkennung von Beschädigungen des Schutzbelags besteht die auf der Oberfläche festhaftende Grundschicht aus Nickel und die obere Deckschicht aus einem Epoxidharz-Material.

## Beschreibung

Die Erfindung betrifft einen Schutzbelag für den Oberflächenschutz von Grubenmechanismen und Maschinen aus insbesondere Leichtmetall oder deren Legierungen.

Bei Arbeitsgerätschaften und Maschinen, die in explosionsfähiger Atmosphäre, wie insbesondere im Kohlebergbau, betrieben werden, besteht die Gefahr, daß bei Stoß oder Schlagbeanspruchungen, Kollisionen oder dergleichen, Funken entstehen, welche das gegebenenfalls zündfähige Gasgemisch, wie Knallgas oder Flugstäube, in Brand setzen können. Aus Gründen der Gewichtseinsparung und der leichteren Handhabung bestehen derartige untertage eingesetzte Arbeitsmaschinen, wie Bohrhämmer, Bohrmaschinen oder dergleichen, in der Regel zumindest teilweise aus Leichtmetall, wie Aluminium oder Aluminium-Legierungen. Bei diesen Werkstoffen besteht gegenüber Gußeisen oder Stahl eine erhöhte Gefahr der Funkenbildung durch Anschlagen. Diese Gefahr kann durch Schutzbeläge gemindert werden, die auf die Oberflächen von Leichtmetallteilen festhaftend aufgebracht werden.

Aus der GB-1 460 285 ist ein wirksamer Schutzbelag bekannt, der aus einer Schicht aus Nickel oder Kobalt besteht, welche entweder galvanisch oder durch Spritzen aufgetragen wird. Gemäß der CS-A-208 833 werden die Oberflächen von Grubenanordnungen aus Leichtmetall mit einem Buntmetall, insbesondere Bronze oder Zink beschichtet, welches mittels Plasma oder durch Spritzauftragen bei hoher Temperatur aufgetragen wird. Die minimale Dicke der Schutzschicht soll 0,1 mm betragen. Aus der CS-A- 240 355 ist es bekannt, durch Spritzauftragen von Pulver einen Schutzbelag aus 55 bis 75 % Hartmetall und 25 bis 45 % Bronze herzustellen, dessen Dicke 0,15 bis 0,5 mm beträgt. Die Hartmetallmischung besteht aus 81 bis 96 % Nickel, den Rest bilden Elemente B, Si, Fe, die Bronze besteht aus 75 bis 95 % Kupfer, Rest Zinn. Obgleich diese bekannten Schutzbeläge die Gefahr der Schlagfunkenbildung vermindern, haben sie neben dem mitunter hohen Kostenaufwand den weiteren Nachteil, daß sie sich hinsichtlich ihrer Farbe nicht oder nur unzureichend vom Grundwerkstoff unterscheiden. Besonders bei den im Untertagebetrieb herrschenden Lichtbedingungen können daher Beschädigungen der Schutzschichten bzw. -beläge häufig nicht rechtzeitig erkannt werden, so daß an diesen beschädigten Stellen die Gefahr der Schlagfunkenbildung besteht.

Ferner ist es aus der CS-A 205 906 bekannt, auf den Körper einer Bohrmaschine eine Schutzschicht aus Epoxidharz mit einer minimalen Dicke von 0,2 mm aufzutragen. Diese Farbschicht bietet zwar einen ausreichenden Schutz und läßt auch Beschädigungen erkennen, sie hat jedoch eine unzureichende Haftung auf dem Grundwerkstoff und wird bereits bei geringen Schlagbeanspruchungen zerstört. Die dabei entblößten Oberflächen des Grundmaterials ermöglichen die Entstehung von Schlagfunken.

Aufgabe der Erfindung ist es, einen Schutzbelag für insbesondere aus Leichtmetall bestehende Arbeitsgerätschaften zu schaffen, der kostengünstig und festhaftend auf die jeweiligen Bauelemente aufgebracht werden kann, bei dem Beschädigungen auch unter ungünstigen Lichtverhältnissen sicher erkannt werden können und der einen wirksamen Schutz insbesondere gegen Schlagfunkenbildung bietet.

Diese Aufgabe wird gemäß der Erfindung dadurch gelöst, daß der Schutzbelag aus zwei Schichten besteht, wobei die Grundschicht eine Nickelschicht mit einer Dicke von 0,05 bis 0,5 mm ist und die Oberflächenschicht auf der Basis eines farbigen Epoxidharzes mit einer Dicke von 0,05 bis 0,15 mm hergestellt ist.

Der erfindungsgemäße Schutzbelag bietet einen hochwirksamen Schutz gegen Funkenbildung, hat geräuschdämpfende Eigenschaften und läßt mögliche Beschädigungen sicher erkennen. Die Epoxidschicht selbst ist gegen normale Beschädigungen genügend widerstandsfähig. Bei kräftigen Schlägen und anderen mechanischen Beanspruchungen wird sie früher als die hartzähe Nickel-Schutzschicht beschädigt, welche den eigentlichen Schutz gegen Schlagfunken bildet. Dadurch werden Beschädigungen frühzeitig signalisiert, so daß das betreffende Arbeitsgerät instand gesetzt werden kann. Dadurch können Maschinen und Anordnungen mit geringem Gewicht auch in Umgebungen mit Explosionsgefahr eingesetzt werden.

Im folgenden wird ein Ausführungsbeispiel eines erfindungsgemäßen Schutzbelags in Verbindung mit einer pneumatischen Bohrmaschine beschrieben.

Das Gehäuse eines pneumatischen Bohrhammers aus einer Aluminiumlegierung wird nach dem Bearbeiten mit Trichlorethylen entfettet. Nach dem Trocknen wird die Oberfläche des Gehäuses mit Sand bestrahlt und fein aufgerauht. Auf die derart bereitete Fläche wird mittels einer Heißspritzpistole eine Nickelschicht mit einer gleichmäßigen Dicke von 0,12 bis 0,20 mm aufgetragen. Nach deren Abkühlen wird auf die Nickelschicht eine auf der Basis eines Epoxidharzes gebildete Schicht einer Dicke von 0,09 bis 0,11 mm aufgetragen. Für diesen Zweck ist ein unter dem Namen "Komaxit" vertriebenes Epoxidharz geeignet. Die aufgetragene Epoxidharz-Substanz wird bei einer Temperatur von etwa 200°C ausgebrannt, wodurch sich eine hochfeste Verbindung zwischen der Oberfläche der Nickelschicht und dem ausgehärteten Epoxidharz bildet. Ablösungen und Brüche der Epoxidharzschicht, wie sie bei herkömmlichen Farbaufträgen vorkommen, werden durch die vorstehend angegebene Beschichtung vermieden.

## Patentansprüche

1. Mehrschichtiger Schutzbelag für den Oberflächenschutz von in explosionsfähiger Atmosphäre betriebenen Arbeitsmaschinen und Gerätschaften insbesondere aus Leichtmetall,
dadurch **gekennzeichnet**, daß
der Grundbelag aus einer Nickelschicht mit einer Dicke von 0,05 bis 0,5 mm und die Deckschicht aus einer Schicht auf der Basis von Epoxidharzen mit einer Dicke von 0,05 bis 0,15 mm besteht.

2. Verfahren zur Herstellung eines Schutzbelags nach Anspruch 1,
dadurch gekennzeichnet, daß
Nickel in schmelzflüssiger Form im Plasma oder mittels einer Heiß-Spritzpistole auf die gereinigte und gegebenenfalls aufgerauhte Oberfläche in einer gleichmäßigen Dicke aufgespritzt wird und daß nach dem Abkühlen auf die Nickelschicht ein farbiges Epoxidharz-Material in gleichmäßiger Dicke aufgebracht und auf ca. 200°C erwärmt wird.
